# EUROPÄISCHE PATENTSCHRIFT

(11) **EP 0 074 463 B1**
(45) Veröffentlichungstag und Bekanntmachung des Hinweises auf die Patenterteilung: **07.08.1985**
(21) Anmeldenummer: 82104945.9
(22) Anmeldetag: 05.06.1982
(51) Int. Cl.: C25F 3/16, G21F 9/00

(54) **Verfahren und Vorrichtung zur Reinigung der Innenwände von metallischen Leitungssystemen durch Elektropolieren mit Hilfe bewegter Elektroden**
Method and apparatus for cleaning the inner walls of metallic tubular systems by electropolishing by means of moving electrodes
Procédé et dispositif pour le nettoyage de parois intérieures des systèmes tubulaires métalliques par polissage électrolytique à l'aide d'électrodes agitées

(30) Priorität: 12.09.1981 DE 3136187
(43) Veröffentlichungstag der Anmeldung: 23.03.1983
(73) Patentinhaber: KERNFORSCHUNGSZENTRUM KARLSRUHE GMBH, D-76050 Karlsruhe (DE)
(72) Erfinder: Kienhöfer, Manfred, D-7514 Eggenstein-Leopoldshafen (DE)

## Beschreibung

Die Erfindung betrifft ein Verfahren zur Reinigung der Innenwände von metallischen Leitungssystemen durch Elektropolieren mit Hilfe bewegter Elektroden, bei weichem der Elektrolyt in das Leitungssystem eingefüllt wird, und eine Vorrichtung zur Durchführung des Verfahrens.

Das Entfernen von Verunreinigungen von metallischen Oberflächen, die schwer zugänglich bzw. erreichbar sind, wie z. B. die Innenwände von Rohren bzw. anderen Elementen von metallischen Leitungssystemen, insbesondere die Dekontamination von radioaktiven Verunreinigungen in solchen Systemen, war bisher nicht in jedem Falle mit gutem Erfolg bzw. zufriedenstellend auszuführen. Eines der gebräuchlichsten Verfahren hierfür ist das Elektropclieren. Jedoch konnten bisher nur wenige Meter lange demontierte Rohre mit beweglichen Elektroden innenseitig behandelt werden. Dazu wurden sowbhl das gesamte Eintauchen des Rohres in den Elektrolyten als auch das Füllen von zuvor abgedichteten Kammern im Rohr (Rohrstücken) angewendet (R.P. Allen und H.W. Arrowsmith, Materials Performance, Vol. 18, No. 11, Seiten 21 bis 26 (1979)). Aus der DE-B-24 35 277 ist ferner eine Anode für die galvanische Behandlung eines Hohlprofils bekannt, die aus einem leitenden Anodenkörper und daran befestigten Abstandshaltern aus nicht leitendem Werkstoff besteht.

Einer der gravierenden Nachteile dieses Verfahrens bestand in der Notwendigkeit, die zu reinigenden Rohre vor dem Elektropolieren ausbauen zu müssen. Außerdem war es nicht möglich, über mehrere Krümmer hinweg oder gar durch Absperrschieber bzw. Hähne hindurchzufahren.

Der Erfindung liegt die Aufgabe zugrunde, ein Verfahren und eine Vorrichtung zu schaffen, mit welchem (welcher) ein metallisches Leitungssystem gereinigt werden kann, ohne es demontieren zu müssen. Unter Leitungssystem soll hier verstanden werden : Ein System von geraden und gekrümmten Rohren, einschließlich der zugehörigen Absperrorgane, wie z. B. Kugelhähne, Schieber oder ähnliches. Mit dem Verfahren sollen auch steigende bzw. fallende Leitungen gleich erfolgreich gereinigt werden können. Das Verfahren und die Vorrichtung sollen insbesondere für die Dekontamination von radioaktiv verunreinigter Leitungssysteme verwendbar sein.

Die Aufgabe wird erfindungsgemäß dadurch gelöst, daß man den Elektrolyten mittels Hochdruck von ca. 5 MPa oder mehr auf ein Teilstück der Wandung des Leitungssystemes aufbringt, und daß man die Kathode mit Hilfe des Hochdruckstrahis im Leitungssystem bewegt.

Die erfindungsgemäße Vorrichtung zur Durchführung des Verfahrens ist gekennzeichnet durch einen elastischen Hochdruckschlauch mit einem metallischen, als Stromleiter dienenden Stabilisierungselement oder mit einer metallischen, als Stromleiter dienenden Litze, der an seinem Ende mit einer Hochdruckdüse mit mehreren radial und winkelig zur Innenwand des Leitungssystems angeordneten Öffnungen versehen ist, und durch eine elastische, metallische, um das Endstück des Hochdruckschlauches angeordnete und mit dem Stromleiter verbundene Elektrode, sowie durch mehrere, zumindest im Elektrodenbereich fest oder verschiebbar auf dem Hochdruckschlauch angeordnete, isolierende Abstandshalter.

Die Elektrode der erfindungsgemäßen Vorrichtung kann als spiralförmige Kathode oder als gewendeltes Band ausgebildet sein. In einer vorteilhaften Ausbildung der erfindungsgemäßen Vorrichtung ist am Kopf der Hochdruckdüse eine elastische Kappe und an dem der Düse abgewandten Ende der Elektrode ein Abstandshalter mit einer um den Faktor > 1 größeren Fläche als jeweils derjenigen der (des) Abstandshalter(s) innerhalb des Elektrodenbereiches, jedoch kleineren Fläche, als dem kleinsten zu durchfahrenden Querschnitt des Leitungssystems entspricht, vorgesehen.

Durch die Elastizität der Elektroden ist eine Anpassung an gekrümmte Flächen möglich. Durch das selbständige Fördern mittels Hochdruckstrahl-Rückstoß ist eine Demontage der zu polierenden Rohre nicht mehr nötig und es kann sowohl durch Krümmer und Schieber als auch in geneigten Leitungen gearbeitet werden. Durch den gleichzeitigen Einsatz von Hochdruckstrahlen ist eine wesentlich bessere Reinigung der Rohre erzielbar. Durch die selbständige Förderung ist es möglich, Rohre fernbedient zu elektropolieren, wodurch die Strahlenbelastung des Personals wesentlich verringert werden kann. Der zu verwendende Elektrolyt wird durch die Hochdruckstrahldüse mit einem Druck ab ca. 5 MPa bis ca. 60 MPa auf die Innenwand des Rohres geschleudert. Durch die schräg gegen die Rohrwand gerichteten Elektrolytstrahlen wird die selbständige Vorwärtsbewegung der Elektrode im Inneren des Rohres erreicht. Die Elektrolytstrahlen ermöglichen den Stromdurchgang. Eine Stromstärke zwischen 300 und 400 Ampere reicht in den meisten Fällen aus.

Im folgenden wird die Erfindung anhand eines Durchführungsbeispieles und anhand der Zeichnung erläutert :
Zur Dekontamination der mit radioaktiven Verunreinigungen kontaminierten Innenwand 2 eines Leitungssystems 1 wurde in dieses ein elastischer Hochdruckschlauch 5, der an seinem Ende 7 mit einer Edelstahlhochdruckstrahldüse 9 versehen war und um welchen eine Elektrode 4 aus einem 3 mm starken VA-Draht, ca. 30 mm lang gewickelt war und der zwei Abstandshalter 11 und 12 aus Kunststoff aufwies, eingeführt. Mit einer Hochdruckstrahlpumpe (in der Zeichnung nicht dargestellt) mit einer Leistung von 5 MPa wurde der Elektrolyt mit einer Geschwindigkeit von 1 200 I/Stunde durch den Hochdruckschlauch 5 und die Strahldüse 9 in das Rohrsystem, dessen Nennweite 150 mm betrug, bzw. auf dessen Innenwand 2 geschleudert. Das Rohrsystem bestand in diesem Falle aus einem 5 m langen Rohr mit einem Bogen von 90° in der Mitte. Die Hochdruckdüse 9 wies eine Reihe von Öffnungen 10 auf, die so angeordnet waren, daß der Elektrolyt winkelig zur Innenwand 2 des Rohres 1 auf die Wand auftraf. Die Geschwindigkeit der Vorwärtsbewegung der Vorrichtung innerhalb des Rohres betrug 5 cm/Minute. Der Strom floß von der nichtdargestellten Stromquelle durch den Stromleiter 6, durch die mit diesem verbundene, um das Endstück 8 des Hochdruckschlauches 5 angeordnete Elektrode 4 und wurde durch den Elektrolyten 3 und die metallische Innenwand 2 der Rohres 1 zurückgeleitet. Die Stromstärke lag bei ca. 300 Ampere. Die Hochdruckdüse 9 besaß an ihrem Kopf eine elastische Kappe 13, die gemeinsam mit dem an dem der Düse abgewandten Ende der Elektrode angeordneten Abstandshalter 12 bewirkte, daß der durch die Hochdruckdüse 9 geschleuderte Elektrolyt 3 nicht zu rasch wieder abfloß. Die isolierenden Abstandshalter 11 und 12 waren in - diesem Falle dreiarmige Sterne, die eine zentrale Öffnung aufwiesen, so daß sie auf den Hochdruckschlauch 5 aufgeschoben werden konnten. Der Abstandshalter 12 wies dabei eine doppelt so große Querschnittsfläche wie der Abstandshalter 11 auf.

Es wurde ein Dekontaminationsfaktor von 300 erreicht, der nachdem die Rohrinnenwand 2 noch einmal mit warmem Wasser und Hochdruck abgespritzt (gespült) wurde, um den Faktor 10 erhöht werden konnte, so daß insgesamt ein Dekontaminationsfaktor von 3 000 erreicht wurde.

## Patentansprüche

1. Verfahren zur Reinigung der Innenwände von metallischen Leitungssystemen durch Elektropolieren mit Hilfe bewegter Elektroden, bei welchem der Elektrolyt in das Leitungssystem eirigefüllt wird, dadurch gekennzeichnet, daß man den Elektrolyten mittels Hochdruck von ca. 5 MPa oder mehr auf ein Teilstück der Wandung des Leitungssystemes aufbringt, und daß man die Kathode mit Hilfe des Hochdruckstrahis im Leitungssystem bewegt.

2. Vorrichtung zur Durchführung des Verfahrens nach Anspruch 1 mit einem elastischen Hochdruckschlauch (5), mit einem metallischen, als Stromleiter (6) dienenden Stabilisierungselement oder mit einer metallischen, als Stromleiter (6) dienenden Litze, der an seinem Ende (7) mit einer Hochdruckdüse (9) mit mehreren radial und winkelig zur Innenwand (2) des Leitungssystems (1) angeordneten Öffnungen (10) versehen ist, und mit einer elastischen, metallischen, um das Endstück (8) des Hochdruckschlauches (5) angeordneten und mit dem Stromleiter (6) verbundenen Elektrode (4), sowie mit mehreren, zumindest im Elektrodenbereich fest oder verschiebbar auf dem Hochdruckschlauch (5) angeordneten, isolierenden Abstandshaltern (11, 12).

3. Vorrichtung nach Anspruch 2, dadurch gekennzeichnet, daß die Elektrode als spiralförmige Kathode (4) ausgebildet ist.

4. Vorrichtung nach Anspruch 2, dadurch gekennzeichnet, daß die Elektrode (4) als gewendeltes Band ausgebildet ist.

5. Vorrichtung nach Anspruch 2, dadurch gekennzeichnet, daß am Kopf der Hochdruckdüse (9) eine elastische Kappe (13) und an dem der Düse abgewandten Ende der Elektrode ein Abstandshalter (12) mit einer um den Faktor größer als 1 größeren Fläche als jeweils derjenigen der (des) Abstandshalter(s) (11) innerhalb des Elektrodenbereiches, jedoch kleineren Fläche, als dem kleinsten zu durchfahrenden Querschnitt des Leitungssystems (1) entspricht, vorgesehen ist.

## Claims

1. Method for cleaning the inner walls of metallic pipework systems by electropolishing using mobile electrodes, wherein the electrolyte is filled into the pipework system, with the electrode applied to a sector of the pipework wall by means . of about 5 MPa high pressure, and the cathode moved in the pipework system by means of the high pressure jet.

2. Device for application of the method as defined in Claim 1 including an elastic high pressure hose (5), a metallic element of stabilization serving as a current conductor (6) or a stranded wire serving as a current conductor (6) provided at its end (7) with a high pressure nozzle (9) with several holes (10) placed radially and at angles with respect to the inner wall (2) of the pipework system (1) and with an elastic, metallic electrode (4) surrounding the end piece (8) of the high pressure hose (5) and connected with the current conductor (6), and several insulating spacers (11, 12) which, at least in the electrode zone, are firmly attached or movable on the high pressure hose (5).

3. Device as defined in Claim 2, wherein the electrode is made as a spiral cathode (4).

4. Device as defined in Claim 2, wherein the electrode (4) is made as helical band.

5. Device as defined in Claim 2, wherein at the head of the high pressure nozzle (9) an elastic cap (13) is provided and at the end of the electrode opposing the nozzle a spacer (12) with surfaces greater by the factor 1 each than that of the spacer(s) (11) within the electrode zone, although smaller than corresponding to the smallest cross section to be passed of the pipework system (1).

## Revendications

1. Procédé pour nettoyer la paroi intérieure des systèmes tubulaires métalliques par polissage électrolytique à l'aide d'électrodes agitées, procédé dans lequel l'électrolyte est introduit dans le système de canalisations, procédé caractérisé en ce qu'on amène l'électrolyte au moyen d'une haute pression d'environ 5 MPa ou davantage sur une portion de la paroi du système de canalisations et que l'on déplace la cathode dans le système de canalisations au moyen du jet haute pression.

2. Dispositif pour la mise en oeuvre du procédé selon la revendication 1 avec un tuyau souple élastique à haute pression (5), avec un élément de stabilisation métallique servant de conducteur de courant (6) ou bien avec une tresse métallique servant de conducteur de courant (6), qui à son extrémité (7) est muni d'une buse haute pression (9) avec plusieurs orifices (10) disposés radialement et angulairement par rapport à la paroi interne (2) du système de canalisations (1), et avec une électrode élastique (4) métallique disposée autour de la partie d'extrémité (8) du tuyau souple haute pression (5) et reliée au conducteur de courant (6), ainsi qu'avec plusieurs entretoises isolantes (11, 12) disposées au moins dans la zone de l'électrode à poste fixe ou bien en étant susceptible de se déplacer sur le tuyau souple haute pression (5).

3. Dispositif selon la revendication 2, caractérisé en ce que l'électrode est constituée par une cathode en forme de spirale (4).

4. Dispositif selon la revendication 2, caractérisé en ce que l'électrode (4) est constituée par une bande en hélice.

5. Dispositif selon la revendication 2, caractérisé en ce que sur la tête de la buse haute pression (9) il est prévu un capot élastique (13) et à l'extrémité de l'électrode opposée à la buse, une entretoise (12) avec une surface supérieure d'un facteur plus grand que 1 à la surface des entretoises à l'intérieur de la zone d'éiectrode, mais inférieure à la plus petite des sections transversales, à traverser du système de canalisations (1).
